# EUROPÄISCHE PATENTSCHRIFT

(11) **EP 0 579 082 B1**
(45) Veröffentlichungstag und Bekanntmachung des Hinweises auf die Patenterteilung: **26.08.1998**
(21) Anmeldenummer: 93110711.4
(22) Anmeldetag: 05.07.1993
(51) Int. Cl.: D02J 13/00, D02G 1/16

(54) **Verfahren zur Wärmebehandlung von sich bewegenden Garnen und Vorrichtung zur Durchführung dieser Behandlung**
Method for thermally processing moving yarns and apparatus for carrying out this process
Méthode pour le traitement thermique de fils en mouvement et dispositif pour effectuer ce traitement

(30) Priorität: 10.07.1992 DE 4222721
(43) Veröffentlichungstag der Anmeldung: 19.01.1994
(73) Patentinhaber: HOECHST AKTIENGESELLSCHAFT, 65926 Frankfurt am Main (DE)
(72) Erfinder: Jacob, Ingolf, Dr., D-86836 Untermeitingen (DE); Geirhos, Josef, D-86399 Bobingen (DE)
(74) Vertreter: Zounek, Nikolai, Dipl.-Ing.

(56) Entgegenhaltungen:
- EP-A- 0 344 650
- EP-A- 0 367 938
- EP-A- 0 428 045
- DE-A- 1 660 314
- NL-A- 7 018 370
- US-A- 3 694 872

## Beschreibung

Die vorliegende Erfindung betrifft ein neues Verfahren mit Hilfe dessen schnellaufende Garne schnell, schonend und gleichmäßig über den Querschnitt auf eine gewünschte erhöhte Temperatur erhitzt werden können, sowie eine besonders angepaßte Vorrichtung zur Durchführung des Verfahrens.

In der Technik der Herstellung und Verarbeitung von Garnen spielen Erhitzungsprozesses eine große Rolle; es sind daher bereits eine Vielzahl von Erhitzungsverfahren und von Erhitzungsvorrichtungen bekannt.

Diese Verfahren und Vorrichtungen lassen sich beispielsweise nach der Art der Wärmezufuhr unterscheiden. So ist es üblich, die Wärme mittels Wärmeüberträgermedien, wie beispielsweise mittels erhitzter Flüssigkeiten oder Gase, durch Kontaktierung mit dem Faden zuzuführen. Ferner ist es üblich, die Wärme mittels Strahlung von beheizten Oberflächen oder mittels Kontakt mit beheizten Oberflächen zu übertragen.

Auch bei einer Reihe von Verarbeitungsprozessen schnellaufender Garne, wie z.B. beim Verstrecken oder Fixieren ist ein Erhitzen erforderlich. Es ist allgemein bekannt, daß bei solchen Prozessen die Wärme möglichst schnell und schonend zugeführt werden sollte.

Bekanntermaßen hängt die Geschwindigkeit der Wärmeübertragung wesentlich vom Temperaturgefälle zwischen Wärmelieferant und zu erwärmendem Objekt ab. Um einen möglichst raschen Wärmeübergang zu erreichen, wählt man meist möglichst hohe Übertemperaturen des Erhitzungsmediums. Eine zu hohe Übertemperatur führt allerdings zu Überhitzung von Teilen des Garnbündels, wie heraushängenden Einzelfilamenten oder Schlingen. Die Forderungen nach möglichst schneller und zugleich schonender Behandlung sind also gegenläufig.

Aus der DE-A-1,660,314 ist ein Verfahren zum kontinuierlichen Erwärmen von Fadenkabeln bekannt, bei dem das Fadenkabel auf einem Gasstrom als einem Gaspolster ohne jede Berührung mit einer Unterlage und völlig spannungslos schwebt. Ein Hinweis auf die Behandlung von Garnen, also Gebilden geringeren Fadengewichts, ist dieser Schrift nicht zu entnehmen.

Aus der EP-A-114,298 ist eine Heizkammer für laufende Garne bekannt, in welcher die Garne mit gesättigtem Wasserdampf von mehr als 2 bar behandelt werden. Die Heizkammer ist durch eine spezielle Art der Abdichtung des Fadenein- und -austritts gekennzeichnet, mit der eine gute Dichtungswirkung erzielt wird, die ein einfaches Einfädeln gestattet und mit der eine rasche Einstellung des Betriebszustandes nach dem Einfädeln möglich ist. Nach der Beschreibung erfolgt die Wärmeübertragung vor allem duch Kondensation des Sattdampfes auf dem Garn in der Heizkammer, wodurch eine hohe Gleichmäßigkeit der Behandlungstemperatur erzielt wird. Das aus der Heizkammer austretende Garn enthält im allgemeinen also kondensiertes Wasser, das in den nachfolgenden Schritten wieder verdampft. Die Behandlungstemperatur ist bei dieser Heizkammer nicht ohne weiteres variierbar, da sie der Temperatur des Sattdampfes entspricht.

Aus der EP-A-193,891 ist eine Heizeinrichtung für eine Kräuselmaschine bekannt. Diese Einrichtung weist ein an seinem Außenumfang beheiztes Fadenführungsrohr auf, das senkrecht oder schräg angeordnet ist. Zur Verbesserung des Wärmeübergangs auf das laufende Garn ist auf der Garneinlaufseite des Fadenführungsrohres eine Luftdüse gesetzt, durch die Frischluft in das Fadenlaufrohr eingeblasen wird. Mit dieser Vorrichtung soll die Wärmebehandlung wirkungsvoller gestaltet werden. Die eigentliche Aufheizung der Frischluft erfolgt erst in der Heizeinrichtung selbst. Mit dieser Heizeinrichtung kann keine Wärmebehandlung bei konstanten Temperaturen vorgenommen werden, da die Luft im Fadenführungsrohr eine nicht definierte Temperatur aufweist.

Aus der DE-A-2,927,032 ist eine Vorrichtung zum Texturieren von Garnen bekannt, worin diese in von Warmluft durchströmten Fadenkanälen direkt aufgeheizt werden. Die Fadenkanäle werden mit der Warmluft gespeist und sind mit einem Saugrohr verbunden. Die Vorrichtung ist durch eine spezielle Anordung der Zu- und Ableitungen für die Warmluft und der Erhitzungsvorrichtung für die Warmluft gekennzeichnet; ferner sind Einlauf- und Abgangsstutzen auf den Fadenkanälen für die Zu- und Abfuhr der Garne vorgesehen. Mit der beschriebenen Anordnung soll eine genaue Temperaturführung und eine große Temperaturgleichheit innerhalb der Vorrichtung erzielt werden. Die Garne sind von einem gleichmäßigen Heißluftstrom direkt umgeben, was eine gleichmäßige Aufheizung der Garne bei konstanter Temperatur und Luftgeschwindigkeit ergibt. Die Vorrichtung erfordert ein Absaugen der verbrauchten Warmluft über ein separates Saugrohr.

Aus dem DE-Gebrauchsmuster 83 12 985 ist eine Vorrichtung zum Texturieren von Garnen bekannt, bei der eine Erhitzungsvorrichtung vorgesehen ist, in welcher Warmluft ein laufendes Garn in einem Fadenkanal erhitzt. Die Vorrichtung ist durch die spezielle Art der Luftführung im Fadenkanal gekennzeichnet, welche jeweils eine Vorlaufleitung zwischen mindestens zwei Rücklaufleitungen für die Warmluft aufweist. Mit der Vorrichtung soll ein möglichst geringer Temperaturabfall im Fadenkanal zwischen dessen Ein- und Ausgang erzielt werden. Das Garn wird ähnlich wie bei einer Injektordüse an einem Punkt von der Heißluft getroffen und dann bewegen sich Garn und Luft gemeinsam bzw. entgegengesetzt, wobei die Luft an Temperatur verliert.

Aus der GB-A-1,216,519 ist ein Verfahren zum Erhitzen eines thermoplastischen Garns bekannt, wobei eine als Kontaktheizer ausgestaltete Vorrichtung verwendet wird. Bei diesem Verfahren wird ein kontinuierlich sich bewegendes Garn durch einen als Kapillare ausgestalteten Fadenkanal geleitet.

Der innere Durchmesser des Fadenkanals wird dabei so gewählt, daß Finde innerhalb dieses Kanals sich nicht frei bewegen können, sondern sich aufgrund der Kapillarnatur des Fadenkanals eine Abdichtungswirkung ergibt. In diesen Fadenkanal wird ein unter Druck stehendes Heizfluid, beispielsweise Luft, überhitzter Wasserdampf oder Sattdampf, eingeleitet, so daß sich dieses entlang der Garnlaufrichtung zusammen mit dem Garn durch den Heizkanal bewegen kann und das Garn durch Kontakt plastifiziert. Aufgrund der Konstruktion dieser Vorrichtung ist davon auszugehen, daß sich entlang der Garnlaufrichtung im Fadenlaufkanal ein starker Temperaturgradient aufbaut und daß infolge der geringen Mengen an Heizfluid in der Kapillare des Fadenkanals mit einer Temperatur des Heizfluids gearbeitet werden muß, die weit über der gewünschten Garntemperatur liegt.

Aus der DE-PS-967,805 sind ein Verfahren und eine Vorrichtung zum Fixieren von laufenden Garnen beim Erzeugen von Falschdrall bekannt. Das Verfahren beinhaltet die berührungslose Bewegung eines oberflächenbefeuchteten und hochgedrehten Garnes durch eine Heizvorrichtung, die Heißluft enthält. Die Fixierung des Falschdralls erfolgt unter Ausnutzung einer hohen Relativbewegung zwischen der Heißluft und dem sich bewegenden Garn. Nach der Beschreibung wird das Verfahren so ausgestaltet, daß sich ein hoher Temperaturgradient zwischen der Heißluft und dem Garn ausbildet; die Befeuchtung der Oberfläche dient danach dem Zweck, das Garn vor einer thermischen Schädigung zu bewahren.

Aus der DE-AS-1,908,594 ist eine Vorichtung zur Wärmebehandlung von entspannten synthetischen Garnen bekannt, bei der ein Garn durch einen hohlen Heizzylinder geleitet wird. Am Garneinlaß ist ein mit einem Primärgasstrom aus Heizgas betriebener Injektor vorgesehen, der als Ringdüse ausgestaltet ist, und ein zusätzlicher Einlaß für einen Sekundärgasstrom. Die Vorrichtung ist dadurch gekennzeichnet, daß der zusätzliche Einlaß für den Sekundärgasstrom so angeordnet ist, daß dieser Strom in Bewegungsrichtung des Garnes gesehen hinter der Injektormündung in dem Heizzylinder mit dem Primärgasstrom zusammentrifft. Mit der Vorrichtung soll die Bildung von Wirbeln im Heizzylinder vermieden werden und es soll die Qualität der behandelten Garne verbessert werden. Die Gefahr der Wirbelbildung besteht deshalb, weil der Primärgasstrom mit relativ hoher Geschwindigkeit in den Heizzylinder eintritt und sich dort verlangsamt.

Aus der DE-A-2,347,139 ist ein Verfahren zum Texturieren von thermoplastischem Garn bekannt, das eine Fixierung des verdrallten Garns mittels heißen Dampfes beinhaltet, der mit Schallgeschwindigkeit durch die Erhitzungseinrichtung hindurchgeleitet wird. Die Zuführung des Erhitzungsmediums erfolgt hier ebenfalls an der Garneinlaufstelle der Heizvorrichtung mittels einer Ringdüse. Das Verfahren zeichnet sich durch eine hohe Produktivität aus. Die Erhitzung des Garns erfolgt durch Kontakt mit einer vergleichsweisen kleinen Masse des turbulent, schnellströmenden Dampfes, wobei dieser Dampf eine im Vergleich zur gewünschten Endtemperatur des laufenden Garnes erhöhte Temperatur aufweist.

Schließlich ist aus der DE-A-3,344,215 ein Garnheizer mit einem beheizten Garnlauf bekannt. Dieser Heizer ist dadurch gekennzeichnet, daß er Mittel enthält, durch die ein erhitztes Medium im Bereich des Garneinlaufes auf ein längs sich dieses Garnlaufes bewegendes Garn auftrifft. Die Zuführung des Erhitzungsmediums erfolgt hier ebenfalls mittels einer Ringdüse. Mit dem Heizer soll die Heizleistung gesteigert werden, so daß kürzere Heizer als bisher üblich einsetzbar sind. Einzelheiten über den Temperaturverlauf im Fadenkanal sind dieser Publikation nicht zu entnehmen.

Bei diesen vorbekannten Methoden der Erhitzung schnellaufender Garne werden also zum Teil hohe Übertemperaturen des Heizaggregates eingestellt, um bei kurzen Verweilzeiten die gewünschten Temperaturen am laufenden Garn zu erreichen, oder man erhält im Fadenkanal der Heizeinrichtungen größere Temperaturgradienten, da z.B. Turbulenzen des Erhitzungsmediums auftreten. Zwangsläufig erfolgt die Erwärmung dabei ungleichmäßig von außen nach innen in das Garn oder in das Garnbündel. Die Qualität der behandelten Garne oder Garnbündel läßt somit im allgemeinen zu wünschen übrig. Man stellt im allgemeinen fest, daß eine rasche und erhöht durchgeführte Erhitzung zu einer Abnahme der Festigkeit oder zu einer ungleichen Farbstoffaufnahme des Garnes führen kann, da Teile des Garnbündels ungleichmäßig erhitzt werden.

Andere vorbekannte Erhitzungsverfahren, bei denen eine möglichst gleichmäßige Erwärmung des Garnes im Fadenkanal angestrebt wird, erfordern eine spezielle Führung des Erhitzungsmediums und sind nur aufwendig zu realisieren.

Aufgabe der vorliegenden Erfindung war es, ein einfaches Verfahren zur Wärmebehandlung von frei laufenden Garnen bereitzustellen, mit dem eine schonende und möglichst gleichmäßige Erwärmung der Garne möglich ist.

Es wurde nun überraschenderweise gefunden, daß man berührungslos durch eine Erhitzungsvorrichtung laufende Garne (1), die einen Titer von 50-2500 dtex aufweisen, und sich mit einer Geschwindigkeit von mehr als 300 m/min, bezogen auf die Geschwindigkeit des Garnes beim Verlassen der Erhitzungseinrichtung, bewegen, auf schonende Art und Weise auf eine gewünschte erhöhte Temperatur erhitzen kann; dieses Erhitzen eignet sich besonders für die Behandlung schellaufender Garne.

Das erfindungsgemäße Verfahren umfaßt folgende Maßnahmen:
i) Vorerwärmen eines Wärmeüberträgergases auf eine Temperatur, die oberhalb der gewünschten Garntemperatur liegt, und
ii) Zuführen des vorerwärmten Wärmeüberträgergases in den Fadenkanal (3), so daß dieses im wesentlichen senkrecht auf das laufende Garn entlang einer solchen Länge einströmt, daß sich das Garn innerhalb der Erhitzungsvorrichtung auf die gewünschte erhöhte Temperatur erwärmt, und wobei die Länge der Anblaszone so gewählt wird, daß durch ständiges Wegreißen der Grenzschicht durch die Anströmung des Wärmeüberträgergases das Garn direkt mit diesem in Kontakt kommt und somit eine sehr rasche Aufheizung des Garnes erfolgt.

Beim erfindungsgemäßen Verfahren wird das Garn über eine gewisse Länge mit gleichmäßig erwärmtem Wärmeüberträgergas angeblasen, so daß der Wärmetransportvorgang mehr durch Bewegung des Wärmeüberträgergases (Konvektion) als durch Wärmeübertragung mittels Temperaturgefälle erfolgt. Durch diese Art der Anblasung wird dem Garn die anhaftende Luftgrenzschicht, die durch ihre Isolationswirkung der Wärmeübertragung entgegenwirkt, auf eine längere Garnstrecke weggeblasen und das erhitzte Wärmeüberträgergas kann seine Wärme schnell und gleichmäßig an das Garn abgeben. Die Temperatur des Wärmeüberträgergases braucht dazu nur wenig über der Garntemperatur liegen, weil der größte Teil des Wärmetransportes durch konvektive Luftbewegung und nur ein kleinerer Teil durch Temperaturgefälle erfolgt. Diese konvektive Art der Wärmeübertragung ist sehr effizient und es wird auch die Überheizung des Garnmaterials vermieden, so daß eine schonende und gleichmäßige Erwärmung verwirklicht wird.

Unter dem Begriff "Garn" sind im Rahmen dieser Erfindung alle endlosen Fäden zu verstehen, also sowohl Multifilamentgarne als auch Stapelfasergarne oder Monofilamente. Je nach Einsatzgebiet sind Garntiter von 50 bis 2500 dtex üblich, vorzugsweise Garntiter von 50 bis 300 dtex (bei textilen Einsatzgebieten) und 200 bis 2000 dtex (bei technischen Einsatzgebieten).

Hinsichtlich des faserbildenden Materials ist das erfindungsgemäße Verfahren keinen Beschränkungen unterworfen. Es lassen sich sowohl Garne aus anorganischem Material, beispielsweise Glas-, Kohlenstoff- oder Metallgarne, als auch Garne aus organischem Material, beispielsweise Garne auf der Basis von aliphatischem oder aromatischem Polyamid, Polyester, insbesondere Polyethylenterephthalat, oder Polyacrylnitril, verwenden.

Im erfindungsgemäßen Verfahren wird das laufende Garn durch Anlegen einer Spannung durch die Erhitzungsvorrichtung geleitet. Diese Spannung kann in weiten Grenzen variiert werden, um z. B. ein gewünschtes Schrumpf- oder Dehnungsverhalten des Garns einzustellen. Die Spannung ist so zu wählen, daß ein berührungsloses Laufen des Garns im Fadenkanal resultiert und daß keine oder nur eine unwesentliche orientierende Verstreckung stattfindet oder daß ein Schrumpfen des Garns stattfindet.

Als Wärmeüberträgergas lassen sich beliebige Gase verwenden, die gegenüber dem zu erwärmenden Garn unter den jeweiligen Behandlungsbedingungen inert sind. Beispiele für solche Gase sind Stickstoff, Argon oder insbesondere Luft. Die Gase können auch Zusätze enthalten, beispielsweise einen gewissen Gehalt an Feuchtigkeit; der Feuchtigkeitsgehalt darf allerdings nicht so hoch sein, daß in der Erhitzungsvorrichtung eine nennenswerte Kondensation auf dem Garn stattfindet.

Unter dem Begriff "schnellaufend" sind im Rahmen dieser Erfindung üblicherweise Geschwindigkeiten von mehr als 300 m/min, vorzugsweise 400 bis 6000 m/min, insbesondere 400 bis 3000 m/min zu verstehen; diese Angaben beziehen sich auf die Geschwindigkeit des Garnes beim Verlassen der Erhitzungsvorrichtung.

Das Wärmeüberträgergas kann auf jede dafür übliche Art und Weise vorgewärmt werden; beispielsweise durch Kontakt mit einem Wärmeaustauscher, Durchleiten durch beheizte Rohre oder durch direktes Beheizen über Heizspiralen. Die Temperatur des vorerhitzten Wärmeüberträgergases liegt über der im Einzelfall gewünschten Garntemperatur; vorzugsweise erhitzt man das Wärmeüberträgergas auf Temperaturen bis zu 20 °C darüber und trägt dafür Sorge, daß zwischen der Vorerhitzung und dem eigentlichen Erwärmen des Garnes kein nennenswerter Temperaturabfall eintritt.

Das erhitzte Wärmeüberträgergas kann an beliebigen Stellen in den Fadenlaufkanal eingeführt werden. Vorzugsweise leitet man das Wärmeüberträgergas dem Fadenlaufkanal in einer solche Weise zu, daß dieses entlang des gesamten Fadenlaufkanals in Kontakt mit dem Garn treten kann. Bevorzugt beläuft sich die Länge der Anblaszone auf mehr als 6 cm, insbesondere auf 6 bis 200 cm. Für den Fall, daß die Heizvorrichtung in einen Verstreckschritt integriert ist, beläuft sich die Länge der Anblaszone vorzugsweise auf 6 bis 20 cm. Für den Fall, daß die Heizvorrichtung in einen Fixierschritt integriert ist, beläuft sich die Länge der Anblaszone vorzugsweise auf 6 bis 120 cm, insbesondere 6 bis 60 cm.

Bevorzugt leitet man das Wärmeüberträgergas senkrecht zur Garnlaufrichtung in den Fadenlaufkanal, wobei das Wärmeüberträgergas einerseits vom laufenden Garn mitgerissen wird und die Erhitzungsvorrichtung über die Garnaustrittsöffnung zusammen mit dem laufenden Garn verläßt, und andererseits sich gegen die Garnlaufrichtung bewegt und die Erhitzungsvorrichtung über die Garneintrittsöffnung verläßt.

In einer bevorzugten Ausführungsform wird das Wäremüberträgergas im mittleren Teil des Fadenlaufkanals auf einer Länge von etwa 1/4 bis 1/2 der Kanallänge aus kleinen Öffnungen senkrecht auf das Garn geblasen und entweicht in und gegen die Garnlaufrichtung aus dem Fadenlaufkanal. In einer ebenfalls bevorzugten Abwandlung dieser Ausführungsform erfolgt eine Queranblasung mit einer Absaugung auf den Gegenseite.

Das Kontaktieren des Wärmeüberträgergases in der Erhitzungsvorrichtung mit dem laufenden Garn hat unter solchen Bedingungen zu erfolgen, daß sich das Garn innerhalb der Erhitzungsvorrichtung auf die gewünschte erhöhte Temperatur erwärmt und sich das Wärmeüberträgergas in der Erhitzungsvorrichtung praktisch nur sehr wenig abkühlt.

Dem Fachmann stehen eine Reihe von Maßnahmen zur Verfügung, mit Hilfe derer diese Vorgaben eingestellt werden können. So ist es beispielsweise möglich, im Vergleich zur Garnmasse, die sich pro Zeiteinheit durch den Fadenkanal bewegt, relativ große Massen an Wärmeübertragungsgas pro Zeiteinheit durch den Fadenkanal strömen zu lassen, so daß sich trotz des effektiven und raschen Wärmeübergangs auf das Garn nur eine geringe Abkühlung des Wärmeübertragungsgases ergibt. Im Gegensatz zur Anblasung an praktisch einer Stelle des sich bewegenden Garnes ergibt sich beim Anblasen entlang einer gewissen Zone eine besonders intensive Wechselwirkung des Heizgases mit dem Garn, da die Grenzschicht zwischen Garn und umgebendem Medium in dieser Zone ständig weggerissen wird. Auf diese Weise ist es möglich, auch mit nur einer geringen Temperaturänderung des Gases ein effektives Aufheizen des Garnes zu erzielen. Die Steuerung des Temperaturverlaufs des Wärmeübertragungsgases läßt sich ferner durch Auswahl der Wärmekapazität des Gases oder durch die Strömungsgeschwindigkeit des Gases in an sich bekannter Weise steuern.

Insbesondere ist es möglich, durch Einzelstellen- oder Gruppensteuerung, die Heizleistung so zu regeln, daß am Garn eine vorgegebene Temperatur herrscht, indem ein oder mehrere Meßfühler in Garnnähe über einen Regelkreis die Heizleistung regeln. Da die Zeitkonstante von elektronischen Regelkreisen unterhalb von 1 Sekunde liegt, können Anfahrvorgänge damit sehr schnell eingeregelt werden, so daß der Anteil an Vorlaufware, die außerhalb der gewünschten Spezifikationen liegt, erniedrigt wird, und Verlustwickel bzw. Umlegen auf verkaufbare Spulen dadurch entfallen.

Die Temperatur des Wärmeüberträgergases in der Erhitzungsvorrichtung ändert sich unter den Betriebsbedingungen im Regelfall nur unwesentlich, d.h. dieses Gas erfährt beim Passieren durch die Erhitzungsvorrichtung keine nennenswerte Temperaturänderung. Dies ist durch geeignete Isolation der gasführenden Teile der Vorrichtung zu erreichen.

Als besonderer Vorteil ist anzusehen, daß durch die oben geschilderte Regelung der Temperatur die Verluste der Wärme zwischen Heizvorrichtung und Garn unberücksichtigt bleiben können, weil die Erhitzungsvorrichtung nach der Temperatur nahe dem Garn gesteuert wird. Dadurch kann die aufwendige Wandheizung in der Luftführung zwischen Heizvorrichtung und Garn vermieden werden. Selbst Schwankungen in der Isolationswirkung von Stelle zu Stelle können durch diese Art der Regelung ausgeregelt werden.

Das erfindungsgemäße Verfahren eignet sich beispielsweise zum Erwärmen von texturierten Garnen, insbesondere von luftblastexturierten Garnen und zur Erwärmung von Hochmodulgarnen vor dem Verwirbeln dieser Garne.

Besondere Vorteile ergeben sich beim Fixieren von Garnen mit herausstehenden Kapillarenden oder Schlingen mit gegenüber unfixierten Garnen verbessertem Fadenschluß, wo sich infolge der schonenden Erwärmung ein Anschmelzen der herausstehenden Teile vermeiden läßt. Bei den üblichen Fixierverfahren für Garne mit herausstehenden Kapillarenden oder Schlingen werden Bügeleisen, Heizschienen oder beheizte Galetten verwendet, die man erheblich höher als die Fixiertemperatur aufheizt, um einen ausreichend schnellen Wärmeübergang zu erzeugen. Begrenzt wird diese Verfahrensweise dadurch, daß herausragende Kapillarenden oder Schlingen, die unmittelbar am Heizer anliegen, schmelzen, weil sie viel schneller die hohe Temperatur des Heizelements annehmen als das kompakte Garn, das sich wegen seiner größeren Masse sehr viel langsamer aufwärmt. Das Schmelzen der Kapillarenden oder Schlingen bewirkt Verklebungen oder Ablagerungen auf der Heizeroberfläche, die den Garnlauf beeinträchtigen. Ausserdem nimmt durch den relativ starken Schrumpf- und Schmelzeffekt die Anzahl der Schlingen pro Längeneinheit ab. Angeschmolzene Kapillaren werden spröde und das kann bei der Weiterverarbeitung, z.b. beim Nähen, zu starkem Abrieb führen. Fixierung des Kompaktgarnes bei höheren Geschwindigkeiten unter Erhalt der Schlingenzahl ist deshalb mit diesen Methoden nur begrenzt möglich. Auch bei der berührungslosen Wärmebehandlung des Garnes, beispielsweise in einem Heizrohr, müssen die Wandungen erheblich überhitzt werden, um durch einen ausreichenden Wäremübergang die gewünschte Fixiertemperatur im Kompaktgarn zu erzielen. Dabei treten im wesentlichen dieselben Effekte und Nachteile auf, die oben für das Kontakterhitzen beschrieben worden sind.

Es wurde nun gefunden, daß man diese Schwierigkeiten deutlich herabsetzen kann, wenn man ein Heißgas durch Zwangskonvektion auf das bewegte Garn strömen läßt. Dadurch wird ausreichend schnell Wärme an das Garn herangeführt, um im Kompaktgarn die gewünschten Fixiertemperaturen zu erreichen. Als besonders großer Vorteil ist dabei anzusehen, daß das Heißgas nur wenig über die Fixiertemperatur erwärmt werden muß, da der Wärmeübergang nicht allein vom Temperaturgefälle abhängt, sondern im wesentlichen von dem strömenden Heißgas bestimmt wird. Die nur geringe Überhitzung des Heißgases verhindert ein vorzeitiges Schmelzen der abstehenden Kapillarenden oder Schlingen, so daß die Fixiertemperatur im Kompaktgarn erreicht wird, ohne das die wärmeempfindlichen Kapillarenden oder Schlingen zu sehr beeinträchtigt werden. Als Obergrenze der Temperatur des Heißgases ist dabei die Schmelztemperatur der herausstehenden Kapillarenden oder Schlingen zu wählen. Im Falle von Garnen auf der Basis von Polyethylenterephthalat beträgt diese Obergrenze etwa 270°C.

Die Erfindung betrifft auch ein solches Verfahren, wie in Anspruch 10 definiert.

Insbesondere für die Herstellung von Nähgarnen ist das Verfahren sehr vorteilhaft.

In einer besonders bevorzugten Variante läßt sich das erfindungsgemäße Verfahren bei der Herstellung von Zweikomponenten-Schlingennähgarnen einsetzen. Die Erfindung betrifft daher auch ein solches Verfahren, welches folgende Schritte umfasst:
a1) Zuführen von zwei oder mehreren sich mit unterschiedlichen Geschwindigkeiten bewegenden Vorgarnsträngen zu einer Texturierdüse,
a2) Verwirbeln der Vorgarnstränge in der Texturierdüse unter Bedingungen, daß sich ein aus Steher- und Effektfäden bestehendes Garn ausbildet, wobei sich hauptsächlich aus Effektfäden gebildete Schlaufen auf der Oberfläche dieses Garns ausbilden,
b1) Abziehen des primären Zweikomponenten-Schlingennähgarns unter Spannung, so daß sich das Primärgarn unter Verringerung der Schlaufengröße mechanisch stabilisiert,
b2) Zu- und Durchleiten des stabilisierten Primärgarnes durch das Innere einer Erhitzungsvorrichtung, und
c) Anblasen dieses laufenden Garnes in der Erhitzungsvorrichtung mit einem Wärmeüberträgergas, wobei das Anblasen des Garnes mit dem Wärmeüberträgergas gemäß den oben definierten Schritten i) und ii) erfolgt, so daß sich das laufende Garn innerhalb der Erhitzungsvorrichtung auf die gewünschte erhöhte Temperatur erwärmt und die Schlingen unter Erhalt der Schlingenform thermostabilisiert werden.

Bevorzugte Ausführungsformen dieser Variante des erfindungsgemäßen Verfahrens sind dadurch gekennzeichnet, daß die Vorgarnstränge unterschiedliche Gesamt- und Einzelfilamenttiter aufweisen und die Vorgarnstränge aus hochfesten schrumpf- und dehnungsarmen Filamenten bestehen, insbesondere aus nach dem erfindungsgemäßen Verfahren verstreckten Filamenten bestehen.

Eine weitere bevorzugte Ausführungsform dieser Variante des erfindungsgemäßen Verfahrens ist dadurch gekennzeichnet, daß Steher- und Effektfilamente aus Polyester, insbesondere aus Polyethylenterephthalat oder Polyethylenterephthalat-Copolymeren, bestehen, daß die Vorgarnstränge durch Verstrecken einer teilorientierten Spinnware und eine unmittelbar sich anschließenden, im wesentlichen schrumpffreien Wärmebehandlung erhalten werden und daß unmittelbar nach dieser Wärmebehandlung der Texturierdüse die Steherfilamente mit einer Voreilung von 3 bis 10 % und die Effektfilamente mit einer Voreilung von 10 bis 60 % zugeführt werden.

Die Verstreckung der Vorgarnstränge erfolgt üblicherweise bei 70 bis 100 °C unter 10 bis 330 cN/tex, bezogen auf den verstreckten Titer.

Die Fixiertemperatur bei der Herstellung eines Zweikomponenten-Schlingennähgarns beträgt üblicherweise 200 bis 320 °C, vorzugsweise 220 bis 240 °C, so daß das Wärmeüberträgergas in Schritt c) auf diese Temperatur erhitzt wird.

Die Verweilzeit VZ (in Sekunden) der zu fixierenden Garne in der Erhitzungsvorrichtung wird vorzugsweise so gewählt, daß eine deutliche Strukturveränderung der fixierten Garne erhalten wird. Diese Strukturveränderung kann nach folgender Formel über eine Fixierwirkung FW ausgedrückt werden${\text{FW = a}}_{\text{5}} {\text{* VZ * exp(0,03 * (T - 100) * a}}_{\text{6}} \text{);}$ dabei bedeuten a₅ = 1*(1/sec), a₆ = 1*(1/°C) und T die Temperatur des Wärmeüberträgergases in °C.

FW ist vorzugsweise größer gleich 22,5, insbesondere 25 bis 300. Der Einzeltiter der Steherfilamente beträgt üblicherweise 1,2 bis 8 dtex und der Einzeltiter der Effektfilamente beträgt üblicherweise 1 bis 4,5 dtex. Der Gesamttiter der Zweikomponenten-Schlingennähgarne beträgt üblicherweise 200 bis 900 dtex.

Mit dieser Variante des erfindungsgemäßen Verfahrens lassen sich insbesondere Zweikomponenten-Schlingennähgarne mit hoher Festigkeit und geringem Schrumpf herstellen; insbesondere Typen mit einer Endfestigkeit von über 40 cN/tex, einem Thermoschrumpf bei 180 °C von unter 8 % und einer Höchstzugkraftdehnung von unter 18 %.

Die Herstellung von Zweikomponenten-Schlingennähgarnen ist an sich bekannt und beispielsweise in der EP-A-57,580 und insbesondere in der EP-A-363,798 beschrieben. Der Gegenstand dieser Publikationen ist auch Gegenstand der vorliegenden Offenbarung.

Ein weiterer Gegenstand der vorliegenden Erfindung ist eine besonders angepasste Vorrichtung zur Durchführung des erfindungsgemäßen Verfahrens.

Dabei handelt es sich um eine Vorrichtung zum Erhitzen von sich bewegenden Garnen (1) auf eine gewünschte erhöhte Temperatur umfassend eine Vorwärmeinrichtung (2) für das Wärmeüberträgergas (12), einen Fadenkanal (3) für das berührungslos laufende Garn, der aus einem Rohr (7) gebildet wird, welches mehrere in Garnlaufrichtung angeordnete Bohrungen (6) für den Durchtritt des Wärmeüberträgergases (12) aufweist, mindestens eine Zuführleitung (4) für das erhitzte Wärmeüberträgergas (12), welche mindestens eine Mündung (5) in eine Verteilerkammel (13) aufweist, von der aus das erhitzte Wärmeüberträgergas (12) in den Fadenkanal (3) einströmt, wobei die Bohrungen (6) auf dem Rohr (7) so angebracht sind, daß das Wärmeüberträgergas (12) radial von außen von allen Seiten auf das im Fadenkanal (3) berührungslos laufende Garn einströmen kann.

Die Länge des Fadenlaufkanals beträgt üblicherweise 10 bis 200 cm, vorzugsweise 10 bis 15 cm bzw. 70 bis 160 cm. Der Durchmesser des Fadenlaufkanals beträgt üblicherweise 4 bis 25 mm, vorzugsweise 5 bis 15 mm.

Weitere besonders bevorzugte Ausgestaltungen der erfindungsgemäßen Vorrichtung sind in den Ansprüchen 17 bis 23 definiert.

Selbstverständlich können auch mehrere Fadenlaufkanäle (3) in einer Einheit zusammengefaßt werden und über eine oder mehrere Zuführleitungen (4) mit dem Wärmeüberträgergas (12) versorgt werden.

Die folgenden Abbildungen 1 und 2 stellen jeweils eine erfindungsgemäße Vorrichtung beispielhaft im Längsschnitt dar.

In Abbildung 1 ist eine Fixier- bzw. Verstreckeinrichtung schematisch dargestellt, worin ein Garn (1) über ein Liefergalettenpaar (9) einer Erhitzungseinrichtung (14) zugeführt wird und über ein Abzugsgalettenpaar (10), das auch als Fixiergalettenpaar dienen kann, abtransportiert wird.

Die Erhitzungsvorrichtung (14) besteht aus einem Fadenlaufkanal (3), der durch ein Rohr (7) gebildet wird. Auf dieses Rohr (7) trifft senkrecht ein erhitztes Wärmeüberträgergas (12), beispielsweise erhitzte Luft, das in einer Vorwärmeinrichtung (2), beispielsweise mit einer Heizspirale, auf die gewünschte Temperatur erwärmt worden ist und über eine Zuführleitung (4) durch die Mündung (5) in eine Verteilerkammer (13) eintritt. Das Rohr (7) besitzt auf seiner Oberfläche entlang der gesamten Länge eine Vielzahl von Bohrungen (6), über die das Wärmeüberträgergas (12) radial von der Verteilerkammer (13) her in den Laufkanal (3) eintreten kann. Druck bzw. Temperatur des Wärmeüberträgergases in
der Verteilerkammer (13) werden mittels des Druck- und Temperaturfühlers (11) überwacht, welcher vorteilhafterweise über eine Regelstrecke mit der Vorwärmeinrichtung (2) und dem nicht gezeigten Versorgungsaggregat für das Wärmeüberträgergas gekoppelt ist. Die Erhitzungsvorrichtung (14) ist von einer Isolierung (8) umgeben.

In Abbildung 2 ist eine weitere Ausführungsform der erfindungsgemäßen Erhitzungsvorrichtung (14) schematisch dargestellt. Wie bei der Vorrichtung gemäß Abbildung 1 sind auch hier Garn (1), Fadenlaufkanal (3), Rohr (7), Wärmeüberträgergas (12), Vorwärmeinrichtung (2), Zuführleitung (4), deren Mündung (5), eine Verteilerkammer (13), Bohrungen (6) im Rohr (7), Druck- und Temperaturfühler (11) und Isolierung (8) dargestellt. Die Vorrichtung gemäß Abbildung 2 besitzt zusätzlich noch Einlauf- bzw. Auslaufdüsen (15) bzw. (16) an den Enden des Fadenlaufkanals, die vorteilhafterweise aus keramischem Material gefertigt sind. Ferner ist noch eine Absaugeinrichtung (16) für das aus dem Fadenlaufkanal austretende Wärmeüberträgergas vorgesehen.

In einer besonders bevorzugten Ausführung des erfindungsgemäßen Verfahrens wird Luft in einem elektrischen Wärmeaustauscher, beispielsweise mit einer Heizspirale, auf eine gewünschte Temperatur erwärmt, beispielsweise auf 250 bis 300 °C. Die erwärmte Luft wird durch die Zuführleitung (4) in die Verteilerkammer (13) eingeleitet, in der sie sich gleichmäßig um das Rohr (7) verteilt und durch die Bohrungen (6) von allen Seiten auf das laufende Garn (1) einströmt. Die Bohrungen (6) besitzen üblicherweise einen Durchmesser von 1 bis 2 mm. Im Garnführungsrohr (7) wird die Luft nach dem Kontakt mit dem Garn umgelenkt und strömt in Garnlaufrichtung und in Gegenrichtung ab. Dabei verlängert sich die Kontaktzeit zwischen Garn und Heißluft. Anstelle der Bohrungen (6) können auch andere Öffnungen, wie Schlitze, Siebe oder Sintermetallkörper, vorgesehen sein.

In der dargestellten besonders bevorzugten Ausführungsform umgeben die Bohrungen (6) das Garn nicht nur von allen Seiten, sondern sind auch entlang des Garnlaufweges verteilt. Dadurch wird das Garn auf einer gewissen Länge mit temperierter Luft angeblasen, und die in diesem Bereich anhaftende Luft-Grenzschicht, die ihren Wärmeinhalt bereits an das Garn abgegeben hat, wird über eine größere Länge entfernt und neue erhitzte Luft kann an ihre Stelle treten. Bei einer einmaligen Anblasung wird diese Grenzschicht nur an einer Stelle des Garnes entfernt und die Luft in unmittelbarer Umgebung des Garnes kühlt durch Wärmeübergang auf das Garn ab, so daß üblicherweise mit erheblichen Übertemperaturen des Wärmeüberträgergases gearbeitet werden muß, um eine ausreichend rasche Erwärmung zu erzielen.

Für die Verstreckung ist eine Fadenführungsrohrlänge von etwa 6 bis 20 cm ausreichend. Bei Fixierprozessen verwendet man zweckmäßigerweise eine Fadenführungsrohrlänge von etwa 70 bis 200 cm.

Zur Abschätzung eines geeigneten Wertes an Durchsatz des Wärmeüberträgergases durch die Erhitzungsvorrichtung dient ein x_{L}-Wert, der vorzugsweise überschritten werden sollte. Dieser Wert x_{L} läßt sich nach folgender Formel berechnen:${\text{X}}_{\text{L}} {\text{= 1,5*10}}^{\text{-5}} {\text{* (v * fd * c}}_{\text{pf}} {\text{) / (q}}_{\text{L}} {\text{* c}}_{\text{pl}} \text{).}$ Dabei bedeuten:
- X_{L} =: Gasdurchsatz in Nm³/h (Nm = Normkubikmeter)
- v =: Garngeschwindigkeit in m/min
- fd =: Garntiter in dtex
- c_{pf} =: Wärmekapazität des Garnmaterials in kJ/Kg ∗ K
- q_{L} =: Dichte des Wärmeüberträgergases in kg/m³
- cₚₗ =: Wärmekapazität des Wärmeüberträgergases in kJ/Kg ∗ K

Bevorzugte X_{L}-Werte für ein bestimmtes Garnmaterial und Wärmeüberträgermaterial bewegen sich im Bereich der durch die obige Formel errechneten Werte bis zum Vierfachen dieses Wertes. Ein üblicher X_{L}-Wert beläuft sich auf 2,2 Nm³/h.

Die folgenden Beispiele beschreiben die Erfindung ohne sie zu begrenzen. Die in diesen Beispielen angegebenen Viskositätsangaben beziehen sich auf die intrinsische Viskosität, gemessen an Lösungen des Polyesters in o-Chlorphenol bei 25°C.

Die Feinheitsfestigkeit und die Höchstzugkraftdehnung werden gemäß DIN 53834 bestimmt.

Der Schrumpf wird durch Wärmebehandlung in einem Umluftofen bei 200 °C und einer Verweilzeit von 5 Minuten ausgelöst und dann bei einer Belastung, die dem Gewicht von 500 Metern des Ausganggarnes entspricht, gemessen.

Die Schlingenfestigkeit wird nach DIN 53834, Teil 1, bestimmt.

Die Nähprüfung erfolgt bei 5000 Stichen/min und 4 Stichen/cm, wobei für die Vorwärtsnaht 4 Lagen und für die Rückwärtsnaht 2 Lagen verwendet werden.

### Beispiele 1 bis 6:

Es wurden hochmodulige Garne niedrigen Schrumpfes (HMLS-Garne) auf der Basis von Polyethylenterephthalat (PET), die unter Verwendung des erfindungsgemäßen Erhitzungsverfahrens hergestellt wurden, mit handelsüblichen PET-HMLS-Garnen verglichen. Die Spinnfäden wurden mit unterschiedlichen Spinnabzugsgeschwindigkeiten gesponnen und zu Core-Garn weiterverarbeitet. Der Gewinn an Festigkeit der erfindungsgemäß hergestellten Garne bleibt in den weiteren Verarbeitungsstufen zu Nähgarnen erhalten. Die Nähergebnisse sind gut. Die Ergebnisse sind in der folgenden Tabelle veranschaulicht.

Die erfindungsgemäß hergestellten Garne wurden einstufig auf einer durch die erfindungsgemäße Heizvorrichtung modifizierten handelsüblichen Streckzwirnmaschine hergestellt. Diese wurde mit folgenden Verfahrenseinstellungen betrieben (Verstreck-Geschwindigkeit = 500 m/min):

| Bsp.-Nr. | Verstreckverhältnis 1: | Temperaturen | | | Intrins.Viskosität des eingesetzten PET |
|---|---|---|---|---|---|
| | | Liefergalette | Heißluft | Abzugsgalette | |
| 1 | 2,4 | kalt | 320 | 230 | 0,75 |
| 2 | 3,1 | kalt | 280 | 230 | 0,75 |
| 3 | 2,3 | kalt | 280 | 230 | 0,75 |
| 4 | 2,5 | kalt | 280 | 230 | 0,66 |
| 5 | 5,0 | 78 | 250 | 230 | 0,75 |

### Beispiele 7 bis 12:

Nach dem erfindungsgemäßen Verstreckverfahren hergestellte PET-HMLS-Garne wurden mit herkömmlich hergestellten HMLS-Garnen (Beispiel 12) verglichen. Die Spinnfäden wurden mit unterschiedlichen Spinnabzugsgeschwindigkeiten gesponnen. Der Gewinn an Festigkeit bleibt in den weiteren Verarbeitungsstufen zu Nähgarnen erhalten und die Näheigenschaften sind sehr gut.

| Spinndaten: | | | | | | |
|---|---|---|---|---|---|---|
| Bsp-Nr.: | 7 | 8 | 9 | 10 | 11 | 12 |
| Abzugsgeschw. (km/min) | 1 | 1 | 1 | 2 | 3 | 1 |
| Spinntiter (dtex) | 606/32 | 566/48 | 566/48 | 620/64 | 430/96 | |

Die erfindungsgemäß hergestellten Garne wurden einstufig auf einer modifizierten handelsüblichen Streckzwirnmaschine (Liefergaletten, erfindungsgemäße Heizvorrichtung, Abzugsgaletten, Kopf) mit folgenden Verfahrenseinstellungen erhalten (Verstreck-Geschwindigkeit = 600 m/min, intrins. Viskosität: 0,76):

| Bsp.-Nr. | Verstreck-Verhältnis | Temperaturen | | |
|---|---|---|---|---|
| | | Liefergalette | Heizluft | Abzugsgalette |
| 7 | 5,0 | 70 | 250 | 230 |
| 8 | 4,2 | 70 | 220 | 240 |
| 9 | 4,2 | 50 | 220 | 250 |
| 10 | 3,3 | 40 | 280 | 250 |
| 11 | 2,5 | 40 | 280 | 240 |

### Beispiele 13 bis 19:

Es wird die Fixierwirkung des erfindungsgemäßen Verfahrens mit Heißluftfixierung und Heizschiene bei lufttexturierten Nähgarnen verglichen. Die Nähgarne werden nach dem aus der EP-A-0363792 bekannten Verfahren hergestellt. Bei dem Produkt handelt es sich um ein Schlingen-Nähgarn mit folgenden Spezifikationen:

| | |
|---|---|
| Effektfaden | 83f24 dtex |
| Steherfaden | 380f40 dtex |
| Streckverh. | Steher-/Effektfaden = 2,1 |
| intr. Visk. | 0,68 |

Folgende Ergebnisse wurden erhalten:

Vergleich Heizschiene (HS) - zu Heißluft (HLX) - Fixierung bei lufttexturierten Nähgarnen.

Die Beispiele zeigen, daß mit dem Kontaktheizer (Beispiel 13 und 14) und mit einem Heißluftheizer von zu geringer Länge (Beispiel 15) die gewünschten HMLS-Eigenschaften nicht erreicht werden.

Einfluß von HLX-Heizerlänge, Fadengeschwindigkeit, Verweilzeit und Lufttemperatur auf die bewirkte Strukturveränderung (Fixiereffekt).

| Bsp.-Nr. | Geschw. m/min | Temp. °C | Länge m | Verweilzeit (sec) | Strukturveränderung |
|---|---|---|---|---|---|
| 14 | 300 | 255 | 1 | 0,2 | 20,9 |
| 15 | 300 | 245 | 1,6 | 0,32 | 24, 8 |
| 16 | 300 | 300 | 1,6 | 0,32 | 129 |
| 17 | 600 | 276 | 1,6 | 0,26 | 31,4 |
| 18 | 900 | 301 | 1,6 | 0,11 | 44,3 |

Strukturveränderung (Fixierwirkung = Verweilzeit *Exp (0,03 * (Temp.-100))

## Patentansprüche

1. Verfahren zum Erhitzen von berührungslos durch eine Erhitzungsvorrichtung (14) schnellaufenden Garnen (1), die einen Titer von 50-2500 dtex aufweisen, und sich mit einer Geschwindigkeit von mehr als 300 m/min, bezogen auf die Geschwindigkeit des Garnes beim Verlassen der Erhitzungseinrichtung, bewegen, auf eine gewünschte erhöhte Temperatur umfassend die Schritte:
i) Vorerwärmen eines Wärmeüberträgergases auf eine Temperatur, die oberhalb der gewünschten Garntemperatur liegt, und
ii) Zuführen des vorerwärmten Wärmeüberträgergases in den Fadenkanal (3), so daß dieses im wesentlichen senkrecht auf das laufende Garn entlang einer solchen Länge einströmt, daß sich das Garn innerhalb der Erhitzungsvorrichtung auf die gewünschte erhöhte Temperatur erwärmt, und wobei die Länge der Anblaszone so gewählt wird, daß durch ständiges Wegreißen der Grenzschicht durch die Anströmung des Wärmeüberträgergases das Garn direkt mit diesem in Kontakt kommt und somit eine sehr rasche Aufheizung des Garnes erfolgt.

2. Verfahren nach Anspruch 1, dadurch gekennzeichnet, daß der Fadenkanal zusätzlich beheizt ist.

3. Verfahren nach Anspruch 1, dadurch gekennzeichnet, daß als Wärmeüberträgergas Stickstoff, Argon oder insbesondere Luft verwendet wird.

4. Verfahren nach Anspruch 1, dadurch gekennzeichnet, daß das Wärmeüberträgergas im wesentlichen entlang des gesamten Laufweges des Garnes in der Erhitzungsvorrichtung auf dieses Garn aufgebracht wird.

5. Verfahren nach Anspruch 1, dadurch gekennzeichnet, daß das Wärmeüberträgergas radial von außen nach innen gerichtet auf das laufende Garn einströmt.

6. Verfahren nach Anspruch 1, dadurch gekennzeichnet, daß das Wäremüberträgergas im mittleren Teil des Fadenlaufkanals auf einer Länge von etwa 1/4 bis 1/2 der Kanallänge aus kleinen Öffnungen senkrecht auf das Garn geblasen wird und in und gegen die Garnlaufrichtung aus dem Fadenlaufkanal entweicht.

7. Verfahren nach einem der Ansprüche 1 bis 6, dadurch gekennzeichnet, daß die Heizleistung durch Einzelstellen- oder Gruppensteuerung so geregelt wird, daß am Garn eine vorgegebene Temperatur herrscht, indem ein oder mehrere Meßfühler in Garnnähe über einen Regelkreis die Heizleistung regeln.

8. Verfahren nach Anspruch 1, dadurch gekennzeichnet, daß der Durchsatz des Wärmeüberträgergases durch die Erhitzungsvorrichtung mindestens x_{L} in Nm³/h beträgt, wobei X_{L} nach der Formel${\text{x}}_{\text{L}} {\text{= 1,5*10}}^{\text{-5}} {\text{* (v * fd * c}}_{\text{pf}} {\text{) / (q}}_{\text{L}} {\text{* c}}_{\text{pl}} \text{).}$ berechnet wird und v = Garngeschwindigkeit in m/min, fd = Garntiter in dtex, c_{pf} = Wärmekapazität des Garnmaterials in kJ/(kg * K), q_{L} = Dichte des Wärmeüberträgergases in kg/m³, und cₚₗ = Wärmekapazität des Wärmeüberträgergases in kJ/(kg * K) bedeutet.

9. Verfahren nach Anspruch 8, dadurch gekennzeichnet, daß der Durchsatz des Wärmeüberträgergases durch die Erhitzungsvorrichtung zwischen x_{L} und 4 * x_{L} gewählt wird.

10. Verfahren zur Herstellung von fixierten Garnen mit abstehenden Kapillarenden oder Schlingen mit gegenüber unfixierten Garnen verbessertem Fadenschluß, umfassend die Schritte
a) Erzeugung des Garnes (1) mit einem Titer von 50-2500 dtex mit von der Oberfläche abstehenden Kapillarenden der Einzelfilamente oder des Garnes mit Schlaufen aus Einzelfilamenten auf der Oberfläche,
b) berührunqsloses Durchleiten des Garnes durch das Innere einer Erhitzungsvorrichtung mit einer Geschwindigkeit von mehr als 300 m/min, bezogen auf die Geschwindigkeit des Garnes beim Verlassen der Erhitzungseinrichtung, und
c) Anblasen dieses laufenden Garnes in der Erhitzungsvorrichtung mit einem Wärmeüberträgergas, wobei das Anblasen des Garnes mit dem Wärmeüberträgergas gemäß den Schritten i) und ii) von Anspruch 1 erfolgt, so daß sich das laufende Garn innerhalb der Erhitzungsvorrichtung auf die gewünschte erhöhte Temperatur erwärmt und die Schlingen unter Erhalt der Schlingenform thermostabilisiert werden.

11. Verfahren zur Herstellung eines Zweikomponenten-Schlingennähgarns nach Anspruch 10, umfassend die Schritte:
a1) Zuführen von zwei oder mehreren sich mit unterschiedlichen Geschwindigkeiten bewegenden Vorgarnsträngen zu einer Texturierdüse,
a2) Verwirbeln der Vorgarnstränge in der Texturierdüse unter Bedingungen, daß sich ein aus Steher- und Effektfäden bestehendes Garn ausbildet, wobei sich hauptsächlich aus Effektfäden gebildete Schlaufen auf der Oberfläche dieses Garns ausbilden,
b1) Abziehen des primären Zweikomponenten-Schlingennähgarns unter Spannung, so daß sich das Primärgarn unter Verringerung der Schlaufengröße mechanisch stabilisiert,
b2) Zu- und Durchleiten des stabilisierten Primärgarnes durch das Innere einer Erhitzungsvorrichtung, und
c) Kontaktieren dieses laufenden Garnes in der Erhitzungsvorrichtung mit einem Wärmeüberträgergas gemäß Anspruch 10.

12. Verfahren zur Herstellung eines Zweikomponenten-Schlingennähgarns nach Anspruch 11, dadurch gekennzeichnet, daß die Vorgarnstränge unterschiedliche Gesamt- und Einzelfilamenttiter aufweisen und die Vorgarnstränge aus hnchfesten schrumpf- und dehnungsarmen Filamenten bestehen.

13. Verfahren zur Herstellung eines Zweikomponenten-Schlingennähgarns nach Anspruch 11, dadurch gekennzeichnet, daß Steher- und Effektfilamente aus Polyester, insbesondere aus Polyethylenterephthalat oder Polyethylenterephthalat-Copolymeren, bestehen, daß die Vorgarnstränge durch Verstrecken einer teilorientierten Spinnware und eine unmittelbar sich anschließenden, im wesentlichen schrumpffreien Wärmebehandlung erhalten werden und daß unmittelbar nach dieser Wärmebehandlung der Texturierdüse die Steherfilamente mit einer Voreilung von 3 bis 10 % und die Effektfilamente mit einer Voreilung von 10 bis 60 % zugeführt werden.

14. Verfahren zur Herstellung eines Zweikomponenten-Schlingennähgarns nach Anspruch 11, dadurch gekennzeichnet, daß das Wärmeüberträgergas in Schritt c) auf eine Temperatur von 200 bis 320 °C erhitzt worden ist.

15. Verfahren zur Herstellung von fixierten Garnen nach einem der Ansprüche 10 bis 14, dadurch gekennzeichnet, daß die Verweilzeit VZ (in Sekunden) der zu fixierenden Garne in der Erhitzungsvorrichtung so gewählt wird, daß die Fixierwirkung FW größer gleich 22,5, vorzugsweise 25 bis 300 ist, wobei${\text{FW = a}}_{\text{5}} {\text{* VZ * exp(0,03 * (T - 100) * a}}_{\text{6}} \text{);}$ ist und a₅ = 1*(1/sec), a₆ = 1*(1/°C) und T die Temperatur des Wärmeüberträgergases in °C bedeuten.

16. Vorrichtung zum Erhitzen von sich bewegenden Garnen (1) auf eine gewünschte erhöhte Temperatur zur Durchführung der Verfahren gemäß der Ansprüche 1 und 10 umfassend eine Vorwärmeinrichtung (2) für das Wärmeüberträgergas (12), einen Fadenkanal (3) für das berührungslos laufende Garn, der aus einem Rohr (7) gebildet wird, welches mehrere in Garnlaufrichtung angeordnete Bohrungen (6) für den Durchtritt des Wärmeüberträgergases (12) aufweist, mindestens eine Zuführleitung (4) für das erhitzte Wärmeüberträgergas (12), welche mindestens eine Mündung (5) in eine Verteilerkammer (13) aufweist, von der aus das erhitzte Wärmeüberträgergas (12) in den Fadenkanal (3) einströmt, wobei die Bohrungen (6) auf dem Rohr (7) so angebracht sind, daß das Wärmeüberträgergas (12) radial von außen von allen Seiten auf das im Fadenkanal (3) berührungslos laufende Garn einströmen kann.

17. Vorrichtung nach Anspruch 16, dadurch gekennzeichnet, daß das Rohr (7) mehrere Bohrungen (6) aufweist, die sich über die gesamte Länge des Laufkanals verteilen.

18. Vorrichtung nach Anspruch 16, dadurch gekennzeichnet, daß in der Verteilerkammer (13) ein Druck- und/oder Temperaturfühler (11) vorgesehen ist, der insbesondere über eine Regelstrecke mit der Vorwärmeinrichtung (2) und/oder dem Versorgungsaggregat für das Wärmeüberträgergas (12) gekoppelt ist.

19. Vorrichtung nach einem der Ansprüche 16 oder 17, dadurch gekennzeichnet, daß im mittleren Teil des Rohrs (7) auf einer Länge von etwa 1/4 bis 1/2 der Rohrlänge kleine Öffnungen vorgesehen sind, aus denen das Wärmeüberträgergas (12) senkrecht auf das Garn geblasen wird.

20. Vorrichtung nach Anspruch 16, dadurch gekennzeichnet, daß die Vorwärmeinrichtung (2) eine Heizspirale ist.

21. Vorrichtung nach Anspruch 16, dadurch gekennzeichnet, daß die Erhitzungsvorrichtung von einer Isolierung (8) umgeben ist.

22. Vorrichtung nach Anspruch 16, dadurch gekennzeichnet, daß an dem Garneintritt und/oder an dem Garnaustritt des Fadenlaufkanals (3) eine Absaugeinrichtung (16) für das aus dem Fadenlaufkanal (3) austretende Wärmeüberträgergas (12) vorgesehen ist.

23. Vorrichtung nach Anspruch 22, dadurch gekennzeichnet, daß das Mittel vorgesehen sind, durch die das durch die Absaugeinrichtung (16) abgesaugte Wärmeüberträgergas (12) der Vorwärmeinrichtung (2) für das Wärmeüberträgergas (12) wieder zugeführt wird.

## Claims

1. A process for heating 50-2500 dtex yarns (1) passing contactlessly through a heating apparatus (14) at a high speed of more than 300 m/min, based on the speed of the yarn at the instant of leaving the heating means, to a desired elevated temperature, comprising the steps of:
i) preheating a heat transfer gas to a temperature which is above the desired yarn temperature, and
ii) feeding the preheated heat transfer gas into the yarn duct (3) so that it impinges essentially perpendicularly on the moving yarn along a length such that the yarn heats up to the desired elevated temperature within the heating apparatus, the length of the impingement zone being such that continuous removal of the boundary layer by the impinging heat transfer gas ensures that the yarn comes into direct contact with the heat transfer gas and thus heats up very rapidly.

2. The process of claim 1, wherein the yarn duct is additionally heated.

3. The process of claim 1, wherein the heat transfer gas used is nitrogen, argon or in particular air.

4. The process of claim 1, wherein the heat transfer gas is applied to the yarn essentially along the entire path of said yarn in the heating apparatus.

5. The process of claim 1, wherein the heat transfer gas impinges on the moving yarn radially from out to in.

6. The process of claim 1, wherein the heat transfer gas is blown perpendicularly onto the yarn from small openings in the middle portion of the yarn duct over a length of about 1/4 to 1/2 of the duct length and escapes from the yarn duct in the yarn transport direction and in the opposite direction.

7. The process of any one of claims 1 to 6, wherein the heating is controlled by single-location or group control in such a way that the yarn is at a predetermined temperature by controlling the heating via a control circuit with one or more sensors in the vicinity of the yarn.

8. The process of claim 1, wherein the heat transfer gas throughput through the heating apparatus in standard m³/h is at least x_{L}, x_{L} being determined by the formula${\text{x}}_{\text{L}} {\text{= 1.5*10}}^{\text{-5}} {\text{* (v * fd * c}}_{\text{pf}} {\text{) /(q}}_{\text{L}} {\text{* c}}_{\text{pl}} \text{)}$ where v is the yarn speed in m/min, fd is the yarn linear density in dtex, c_{pf} is the heat capacity of the yarn material in kJ/(kg * K), q_{L} is the density of the heat transfer gas in kg/m³, and cₚₗ is the heat capacity of the heat transfer gas in kJ/(kg * K).

9. The process of claim 8, wherein the heat transfer gas throughput through the heating apparatus is between x_{L} and 4 * x_{L}.

10. A process for producing set yarns having protruding filament ends or loops and improved bundle coherency compared with unset yarns, comprising the steps of:
a) forming a 50-2500 dtex yarn (1) having individual filament ends protruding from the surface or a yarn having loops of individual filaments on the surface,
b) contactlessly passing the yarn through the interior of a heating apparatus at a speed of more than 300 m/min, based on the speed of the yarn at the instant of leaving the heating means, and
c) impinging this moving yarn in the heating apparatus with a heat transfer gas, the impinging of the yarn with the heat transfer gas being effected in accordance with steps i) and ii) of claim 1, so that the moving yarn heats up to the desired elevated temperature within the heating apparatus and the loops are heat set in the loop form.

11. The process of claim 10 for producing a two-component loop sewing yarn, comprising the steps of:
a1) feeding two or more feed yarn strands moving at different speeds into a texturing nozzle,
a2) intermingling the feed yarn strands in the texturing nozzle to form a yarn consisting of core and effect filaments and having loops formed chiefly of effect filaments on its surface,
b1) withdrawing the primary two-component loop sewing yarn under tension so that the primary yarn becomes mechanically stable with a reduction in the loop size,
b2) passing the stabilized primary yarn into and through the interior of a heating apparatus, and
c) contacting this moving yarn within the heating apparatus with a heat transfer gas as set forth in claim 10.

12. The process for producing a two-component loop sewing yarn as claimed in claim 11, wherein the feed yarn strands have different total and filament linear densities and the feed yarn strands consist of high-tenacity low-shrinkage and low-extension filaments.

13. The process for producing a two-component loop sewing yarn as claimed in claim 11, wherein the core and effect filaments consist of polyester, in particular polyethylene terephthalate or polyethylene terephthalate copolymer, the feed yarn strands are obtained by drawing a partially oriented yarn material and an immediately subsequent, essentially shrinkage-free heat treatment, and, immediately following this heat treatment, the texturing nozzle is overfed with the core filaments at an overfeed rate of from 3 to 10% and with the effect filaments at an overfeed rate of from 10 to 60%.

14. The process for producing a two-component loop sewing yarn as claimed in claim 11, wherein the heat transfer gas has been heated in step c) to a temperature of from 200 to 320°C.

15. The process for producing set yarns as claimed in any one of claims 10 to 14, wherein the residence time RT (in seconds) in the heating apparatus of the yarns to be set is such that the setting effect SE is equal to or greater than 22.5, preferably from 25 to 300, where${\text{SE = a}}_{\text{5}} {\text{* RT * exp(0.03 * (T - 100) * a}}_{\text{6}} \text{)}$ where a₅ = 1*(1/sec), a₆ = 1*(1/°C) and T is the temperature of the heat transfer gas in °C.

16. Apparatus for heating moving yarns (1) to a desired elevated temperature for carrying out the processes as claimed in claims 1 and 10, comprising a preheating means (2) for the heat transfer gas (12), a yarn duct (3) for the contactlessly moving yarn in the form of a tube (7) drilled with a plurality of holes (6) for the passage of the heat transfer gas (12) which are arranged in the yarn transport direction, at least one feed line (4) for the hot heat transfer gas (12) having at least one outlet (5) into a distributor chamber (13) from where the hot heat transfer gas (12) flows into the yarn duct (3), the holes (6) in the tube (7) being such that the heat transfer gas (12) can impinge radially from the outside from all sides on the yarn moving contactlessly in the yarn duct (3).

17. Apparatus as claimed in claim 16, wherein the plurality of holes (6) in the tube (7) is distributed over the entire length of the duct.

18. Apparatus as claimed in claim 16, wherein the distributor chamber (13) is equipped with a pressure and/or temperature sensor (11) coupled, in particular via a control system, to the preheating means (2) and/or the supply for the heat transfer gas (12).

19. Apparatus as claimed in either of claims 16 and 17, wherein the middle portion of the tube (7) is provided over a length of about 1/4 to 1/2 of the tube length with small openings from which the heat transfer gas (12) is blown perpendicularly onto the yarn.

20. Apparatus as claimed in claim 16, wherein the preheating means (2) is a heating spiral.

21. Apparatus as claimed in claim 16, surrounded by insulation (8).

22. Apparatus as claimed in claim 16, wherein a suction means (16) for the heat transfer gas (12) emerging from the yarn duct (3) is provided at the yarn inlet and/or the yarn outlet of the yarn duct (3).

23. Apparatus as claimed in claim 22, wherein means are provided whereby the heat transfer gas (12) aspirated away by the suction means (16) is recirculated to the preheating means (2) for the heat transfer gas (12).

## Revendications

1. Procédé de chauffage de fils (1) défilant rapidement et sans contact à travers un dispositif de chauffage (14), ces fils présentant un titre de 50 à 2500 dtex et se déplaçant à une vitesse de plus de 300 m/min par rapport à la vitesse du fil lorsqu'il quitte le dispositif de chauffage, à une température élevée souhaitée, comprenant les étapes consistant :
i) à préchauffer un gaz de transmission de chaleur à une température qui se situe au-dessus de la température souhaitée du fil, et
ii) à acheminer le gaz de transmission de chaleur préchauffé dans le canal de passage de fil (3) de telle sorte que ce gaz s'écoule en substance perpendiculairement au gaz en mouvement sur une longueur telle que le fil qui se trouve à l'intérieur du dispositif de chauffage soit chauffé à la température élevée souhaitée, la longueur de la zone de soufflage étant choisie de telle sorte que, par rupture permanente de la couche limite par l'écoulement du gaz de transmission de chaleur, le fil vienne directement en contact avec celui-ci et qu'il se produise donc un chauffage très rapide du fil.

2. Procédé selon la revendication 1, caractérisé en ce que le canal à fil est en outre chauffé.

3. Procédé selon la revendication 1, caractérisé en ce que l'on utilise comme gaz de transmission de chaleur de l'azote, de l'argon ou, en particulier, de l'air.

4. Procédé selon la revendication 1, caractérisé en ce que le gaz de transmission de chaleur est appliqué sur le fil en substance le long du trajet d'écoulement total du fil dans le dispositif de chauffage.

5. Procédé selon la revendication 1, caractérisé en ce que le gaz de transmission de chaleur s'écoule sur le fil en mouvement radialement de l'extérieur vers l'intérieur.

6. Procédé selon la revendication 1, caractérisé en ce que le gaz de transmission de chaleur est soufflé perpendiculairement sur le fil, dans la partie centrale du canal de passage du fil, sur une longueur d'environ 1/4 à 1/2 de la longueur du canal, par de petites ouvertures et s'échappe du canal de passage du fil dans le sens de passage du fil et en sens inverse.

7. Procédé selon l'une quelconque des revendications 1 à 6, caractérisé en ce que la puissance de chauffage est réglée par commande de points individuels ou par commande groupée de telle sorte qu'il règne sur le fil une température prédéterminée, en réglant la puissance de chauffage par un ou plusieurs capteurs de mesure disposés à proximité du fil via un circuit de réglage.

8. Procédé selon la revendication 1, caractérisé en ce que le débit de gaz de transmission de chaleur à travers le dispositif de chauffage est d'au moins x_{L} en Nm³/h où x_{L} est calculé selon la formule :${\text{x}}_{\text{L}} {\text{= 1,5 * 10}}^{\text{-5}} {\text{* (v * fd * c}}_{\text{pf}} {\text{) / (q}}_{\text{L}} {\text{* c}}_{\text{pl}} \text{)}$ et v est la vitesse du fil en m/min, fd le titre du fil en dtex, c_{pf} la capacité thermique du matériau du fil en kJ/(kg * K), q_{L} la masse spécifique du gaz de transmission de chaleur en kg/m³ et cₚₗ la capacité thermique du gaz de transmission de chaleur en kJ/(kg * K).

9. Procédé selon la revendication 8, caractérisé en ce que le débit de gaz de transmission de chaleur à travers le dispositif de chauffage est sélectionné entre x_{L} et 4 * x_{L}.

10. Procédé de fabrication de fils fixés avec des extrémités capillaires ou des bouclettes saillantes avec une finition du fil améliorée par rapport à des fils non fixés, comprenant les étapes consistant :
a) à produire un fil (1) d'un titre de 50 à 2500 dtex ayant des extrémités capillaires des filaments individuels qui font saillie de la surface ou un fil ayant des bouclettes de filaments individuels sur la surface,
b) à faire passer sans contact le fil à travers l'intérieur d'un dispositif de chauffage à une vitesse de plus de 300 m/min par rapport à la vitesse du fil lorsqu'il quitte le dispositif de chauffage, et
c) à souffler sur ce fil en mouvement dans le dispositif de chauffage un gaz de transmission de chaleur, le soufflage du gaz de transmission de chaleur sur le fil se faisant selon les étapes i) et ii) de la revendication 1, de telle sorte que le fil en mouvement soit chauffé, dans le dispositif de chauffage, à la température élevée souhaitée et que les bouclettes soient stabilisées à la chaleur tout en maintenant leur forme.

11. Procédé de fabrication d'un fil à coudre à bouclettes à deux composants selon la revendication 10, comprenant les étapes consistant :
a1) à acheminer deux ou plusieurs torons d'avant-fils se déplaçant à des vitesses différentes à une buse de texturage,
a2) à faire tourbillonner les torons d'avant-fils dans la buse de texturage dans des conditions telles qu'il se forme un fil constitué de fils porteurs et de fils d'effet, des bouclettes constituées de fils d'effet se formant principalement à la surface de ce fil,
b1) à étirer le fil à coudre à bouclettes primaire à deux composants sous tension de telle sorte que le fil primaire se stabilise mécaniquement en réduisant la taille des bouclettes,
b2) à acheminer et à faire passer le fil primaire stabilisé à travers l'intérieur d'un dispositif de chauffage, et
c) à mettre en contact ce fil en mouvement dans le dispositif de chauffage avec un gaz de transmission de chaleur selon la revendication 10.

12. Procédé de fabrication d'un fil à coudre à bouclettes à deux composants selon la revendication 11, caractérisé en ce que les torons d'avant-fils présentent des titres différents globalement et au niveau des filaments individuels et les torons d'avant-fils sont constitués de filaments très résistants sans contraction ni allongement.

13. Procédé de fabrication d'un fil à coudre à bouclettes à deux composants selon la revendication 1, caractérisé en ce que les filaments porteurs et les filaments d'effet sont constitués de polyester, en particulier de téréphtalate de polyéthylène ou de copolymères de téréphtalate de polyéthylène, en ce que les torons d'avant-fils sont obtenus par étirage d'un filé partiellement orienté et, ensuite, directement, par un traitement thermique sensiblement sans contraction et en ce que, immédiatement après ce traitement thermique de la buse de texturage, on achemine les filaments porteurs à une vitesse de suralimentation de 3 à 10% et les filaments d'effet à une vitesse de suralimentation 10 à 60%.

14. Procédé de fabrication d'un fil à coudre à bouclettes à deux composants selon la revendication 11, caractérisé en ce que le gaz de transmission de chaleur de l'étape c) a été chauffé à une température de 200 à 320°C.

15. Procédé de fabrication de fils fixés selon l'une quelconque des revendications 10 à 14, caractérisé en ce que le temps de séjour VZ (en secondes) des fils à fixer dans le dispositif de chauffage est choisi de telle sorte que l'effet de fixation FW soit supérieur ou égal à 22,5, de préférence de 25 à 300, où${\text{FW = a}}_{\text{5}} {\text{* VZ * exp(0,03 * (T - 100) * a}}_{\text{6}} \text{)}$ et a₅ est égal à 1 * (1/sec), a₆ est égal à 1 * (1/°C) et T est la température du gaz de transmission de chaleur en °C.

16. Dispositif de chauffage de fils mobiles (1) à une température élevée souhaitée pour réaliser le procédé selon les revendications 1 et 10, comprenant un dispositif de préchauffage (2) pour le gaz de transmission de chaleur (2), un canal de passage de fil (3) pour le fil en mouvement sans contact, ledit canal étant formé d'un tube (7), qui présente plusieurs orifices (6) agencés dans le sens de déplacement du fil pour le passage du gaz de transmission de chaleur (12), au moins une conduite d'alimentation (4) pour le gaz de transmission de chaleur chauffé (12), qui présente au moins une embouchure (5) dans une chambre de distribution (13), d'où le gaz de transmission de chaleur chauffé (12) s'écoule dans le canal de passage de fil (3), les orifices (6) étant agencés sur le tube (7) de telle sorte que le gaz de transmission de chaleur (12) puisse s'écouler radialement vers l'extérieur, de tous côtés, sur le fil en mouvement sans contact dans le canal de passage de fil (3).

17. Dispositif selon la revendication 16, caractérisé en ce que le tube (7) présente plusieurs orifices (6) qui sont distribués sur toute la longueur du canal de passage.

18. Dispositif selon la revendication 16, caractérisé en ce qu'il est prévu, dans la chambre de distribution (16), un capteur de pression et/ou un capteur de température (11) qui est couplé, en particulier via un système asservi, au dispositif de préchauffage (2) et/ou au bloc d'alimentation pour le gaz de transmission de chaleur (12).

19. Dispositif selon l'une quelconque des revendications 16 ou 17, caractérisé en ce que, dans la partie centrale du tube (7), il est prévu sur une longueur d'environ 1/4 à 1/2 de la longueur du tube, de petites ouvertures par lesquelles le gaz de transmission de chaleur (12) est soufflé perpendiculairement au fil.

20. Dispositif selon la revendication 16, caractérisé en ce que le dispositif de préchauffage (2) est un serpentin de chauffage.

21. Dispositif selon la revendication 16, caractérisé en ce que le dispositif de chauffage est entouré d'une isolation (8).

22. Dispositif selon la revendication 16, caractérisé en ce qu'il est prévu à l'entrée de fil et/ou à la sortie de fil du canal de passage de fil (3) un dispositif d'aspiration (16) pour le gaz de transmission de chaleur (12) sortant du canal de passage de fil (3).

23. Dispositif selon la revendication 22, caractérisé en ce qu'il est prévu des moyens par lesquels le gaz de transmission de chaleur (12) aspiré par le dispositif d'aspiration (16) est ré-acheminé au dispositif de préchauffage (2) pour le gaz de transmission de chaleur (12).
